# EUROPÄISCHE PATENTSCHRIFT

(11) **EP 1 381 713 B1**
(45) Veröffentlichungstag und Bekanntmachung des Hinweises auf die Patenterteilung: **26.01.2005**
(21) Anmeldenummer: 02761852.9
(22) Anmeldetag: 03.04.2002
(51) Int. Cl.: C23F 11/167, C23F 11/18

(54) **KORROSIONSINHIBITOR FÜR BADEWÄSSER, DIE NATRIUMCHLORID UND MAGNESIUMSULFAT ENTHALTEN**
CORROSION INHIBITOR FOR BATHING WATER CONTAINING SODIUM CHLORIDE AND MAGNESIUM SULFATE
INHIBITEUR DE CORROSION POUR EAUX DE BAIN CONTENANT DU CHLORURE DE SODIUM ET DU SULFATE DE MAGNESIUM

(30) Priorität: 14.04.2001 DE 10118684
(43) Veröffentlichungstag der Anmeldung: 21.01.2004
(73) Patentinhaber: Clariant GmbH, 65929 Frankfurt am Main (DE)
(72) Erfinder: DIETL, Harald, Artur, 84556 Kastl (DE)
(74) Vertreter: Mikulecky, Klaus, Dr.
(86) Internationale Anmeldenummer: PCT/EP2002/003699
(87) Internationale Veröffentlichungsnummer: WO 2002/083987

(56) Entgegenhaltungen:
- GB-A- 1 589 109
- US-A- 4 501 667
- PATENT ABSTRACTS OF JAPAN vol. 004, no. 026 (C-001), 6. März 1980 (1980-03-06) & JP 55 002718 A (NAKAGAWA BOSHOKU KOGYO KK), 10. Januar 1980 (1980-01-10)

## Beschreibung

Die vorliegende Erfindung betrifft einen Korrosionsinhibitor für Badewässer, die Chloride und Sulfate, insbesondere Natriumchlorid und Magnesiumsulfat, enthalten und der die Korrosionswirkung solcher Badewässer auf metallische Materialien, wie insbesondere Stähle (Baustahl) und Messing, mindert.

In der jüngsten Vergangenheit rückte "Fit for Fun" in unserer gesundheitsbswußten Gesellschaft voll in den Freizeittrend. Daher trifft die Zauberformel "Wellness" als moderner Wortbegriff für Rekreation zur Steigerung der Lebensqualität voll den herrschenden Zeitgeist. Wellness ist nicht, wie man auf den ersten Blick meinen könnte, eine neumodische Wortschöpfung, sondern definiert sich bereits seit Jahrhunderten als ein Zustand vitalen Wohlbefindens. In Amerika hat man diese Entwicklung aus nicht ganz uneigennützigen Motiven längst in die Geschäftspolitik mit einbezogen. Um die ständig steigenden Krankenversicherungskosten zurückzufahren, investiert man dort seit Jahren sehr erfolgreich in die Wellness-Gesundheitsvorsorge.

Moderne medizinische Erkenntnisse haben bestätigt, daß sich zur Steigerung des Wohlgefühls salzhaltige Schwimmbadwässer, ob Salzwasser ohne Begleitstoffe, Meersalz aus dem Roten Meer oder eine Thermal-Natursole, ausgezeichnet eignen. Der Salzgehalt des Wellness-Bades liegt üblicherweise bei 0,4 % (Meerwasser: 3,6 %).

In US-6 032 304 wurde die Zugabe von diversen Alkali- und Erdalkalimetallhalogeniden und auch -sulfaten beschrieben, um verschiedene Dichten des Badewassers einzustellen und in Abhängigkeit dessen unterschiedliche Auftriebe zu erreichen.

JP-09 249 553 A2 (Derwent-Abstract) berichtet von einem positiven Effekt der Anwendung von Steinsalz oder Meersalz auf die Haut.

Der Zusatz von Chloriden zu Poolwasser wurde in der Vergangenheit soweit wie möglich vermieden, da es hierdurch zu chloridinduzierten Korrosionserscheinungen kommt. Um diese Korrosionserscheinungen, wie zum Beispiel die Lochfraßkorrosion oder auch die abtragende Korrosion halbwegs kontrollieren zu können, wurde in der Vergangenheit den Werkstoffen ein genügend hoher Mo-Anteil zugesetzt oder auch Oxidationsmittel dem Medium Schwimmbad zugesetzt. Bei der Lochfraßkorrosion handelt es sich um einen partiellen Angriff von Halogeniden, insbesondere Chloriden. Die Chloride zerstören die Passivschicht der Metalle. Bei der abtragenden Korrosion handelt es sich um einen gleichmäßigen Oberflächenabtrag aufgrund des korrosiv wirkenden salzhaltigen Poolwassers. Diese Korrosion zeigt sich insbesondere durch das Rosten von Baustahl und Messing.

Chloride lassen sich als Bestandteil von Badewässern allerdings nicht durchgängig vermeiden. Es sei nur auf natürliche, chloridhaftige Badewässer wie beispielsweise in Salinen hingewiesen.

Aufgabe vorliegender Erfindung war es daher, einen Korrosionsinhibitor zu finden, der die durch chlorid- und sulfathaltige Badewässer verursachte Korrosion an Metallen verhindert.

Überraschenderweise wurde nun gefunden, daß ein Korrosionsinhibitor auf Basis von Phosphaten, Zinkchlorid und Aminotrismethylenphosphonsäure die geforderte Wirkung zeigt.

Gegenstand der Erfindung ist daher ein Korrosionsinhibitor für chlorid- und sulfathaltige Badewässer, herstellbar durch Abmischen von
a) 10 bis 40 Gew.-% Phosphorsäure,
b) 5 bis 25 Gew.-% eines Alkalimetallhydroxids,
c) 0,01 bis 10 Gew.-% Zinkchlorid,
d) 0,01 bis 5 Gew.-% Aminotrismethylenphosphonsäure, und
e) Wasser ad 100 Gew.-%.

Phosphorsäure wird im allgemeinen in ihrer konzentrierten Form verwendet, d.h. 85 %ig. Vorzugsweise beträgt die Menge an Phosphorsäure zwischen 12 und 25 Gew.-%, insbesondere zwischen 14 und 16 Gew.-%.

Das Alkalimetallhydroxid ist vorzugsweise Natrium- oder Kaliumhydroxid. Es kann in fester Form oder in Form wäßriger Lösungen verwendet werden. Vorzugsweise beträgt die Menge an Alkalimetallhydroxid zwischen 12 und 18 Gew.-%, insbesondere zwischen 14 und 16 Gew.-%.

Vorzugsweise beträgt die Menge an Zinkchlorid zwischen 1 und 4 Gew.-%, insbesondere zwischen 1,5 und 2,5 Gew.-%.

Aminotrismethylenphosphonsäure wird im allgemeinen in Form einer wäßrigen Lösung verwendet, die einen Gehalt von etwa 50 Gew.-% aufweist. Vorzugsweise beträgt die Menge an Aminotrismethylenphosphonsäure zwischen 0,1 und 1 Gew.-%, insbesondere zwischen 0,15 und 0,4 Gew.-%.

Ein weiterer Gegenstand der Erfindung ist die Verwendung des erfindungsgemäßen Korrosionsinhibitors in Mengen von 0,01 bis 0,5 Gew.-%, bezogen auf das Gewicht des Badewassers, zur Inhibierung der Korrosion von Stahl und Messing, welche in Kontakt mit chlorid- und sulfathaftigen Badewässem stehen.

Ein bedeutender technischer Vorteil des erfindungsgemäßen Korrosionsinhibitors ist seine Wirksamkeit im fast neutralen pH-Bereich zwischen 7 und 8, insbesondere 7,2 bis 7,6.

Der pH-Wert bei Schwimmbadwasser liegt üblicherweise zwischen 7,2 und 7,6. In der Fachwelt wurde bisher vergeblich nach einem Korrosionsinhibitor gesucht, der bei pH-Werten zwischen 7,2 und 7,6 ausreichenden Korrosionsschutz bietet. Üblicherweise arbeiten die herkömmlichen Inhibitoren bei pH-Werten von größer 9. Aufgrund dieser Tatsache fanden bisher Korrosionsinhibitoren auf chemischer Basis zur Korrosionskontrolle bei pH-Werten zwischen 7 und 8 nur eingeschränkte Verwendung. Der Vorteil dieser Inhibierung liegt im Vergleich zum Stand der Technik darin, daß sehr geringe Mengen an Korrosionsinhibitor bereits zu einer wirksamen Minimierung der Korrosionserscheinungen an Stahl, Baustahl und Messing führen. Aufgrund der sehr geringen Einsatzmengen ist Korrosionsschutz durch sehr geringe finanzielle Mittel erreichbar.

### Beispiele:

Ein Badewasser wurde mit 0,05 Gew.-% eines Inhibitors, bestehend aus 67,18 Gew.-% Wasser, 15,20 Gew.-% 85 %iger Phosphorsäure, 15,29 Gew.-% 45 %iger Kalilauge, 2,04 Gew.-% Zinkchlorid und 0,23 Gew.-% Aminotrismethylenphosphonsäure versetzt.

Die Bestimmung der abtragenden Korrosion einer wässrigen Salzlösung bestehend aus Natriumchlorid und Magnesiumsulfat und Inhibitoren an Stahl, Baustahl und Messing wurde bei Raumtemperatur in einem Glasbehälter mit ca. 20 Liter Inhalt durchgeführt. Hierbei wurden die Prüfkörper jeweils 7, 14, 21 und 28 Tage der Prüflösung ausgesetzt und jeweils der Gewichtsunterschied bestimmt und auf eine Abtragsrate in Gewichtsunterschied vor und nach dem Versuch der Prüfkörper pro Zeiteinheit und Fläche normiert. Als Einheit ergab sich hier der Abtrag in mg·cm⁻²·24h⁻¹. "Desinfektion" bedeutet, dass ein handelsübliches Desinfektionsmittel zum Testwasser hinzugefügt wurde.

**Tabelle 1:**

| Zusammensetzung der Testwässer (V = Vergleichsversuch) | | | | | |
|---|---|---|---|---|---|
| Beispiel | Gehalte in Gew.-% | | | | |
| | Wasser | NaCl | MgSO₄ | Inhibitor | Desinfektion |
| 1 | ad 100 | 2,7 | 0,3 | 0,0003 | - |
| 2 | ad 100 | 2,7 | 0,3 | 0,0003 | 15 mg/Tag |
| 3(V) | ad 100 | 2,7 | 0,3 | - | - |
| 4(V) | ad 100 | 2,7 | 0,3 | - | 15 mg/Tag |

**Tabelle 2:**

| Abtragsraten in mg·cm⁻²·24h⁻¹ an Baustahl RST, abhängig von der Einwirkzeit (in Tagen) | | | |
|---|---|---|---|
| Beispiel | Wasser gemäß Beispiel | Einwirkzeit | Abtragsrate |
| 5 | 1 | 7 | - 0,12 |
| 6 | 1 | 14 | - 0,10 |
| 7 | 1 | 21 | - 0,12 |
| 8 | 1 | 28 | -0,11 |
| 9 | 2 | 7 | -0,08 |
| 10 | 2 | 14 | -0,10 |
| 11 | 2 | 21 | -0,12 |
| 12 | 2 | 28 | -0,18 |
| 13 | 3 | 7 | -0,10 |
| 14 | 3 | 14 | -0,18 |
| 15 | 3 | 21 | -0,25 |
| 16 | 3 | 28 | -0,27 |
| 17 | 4 | 7 | -0,28 |
| 18 | 4 | 14 | -0,24 |
| 19 | 4 | 21 | -0,28 |
| 20 | 4 | 28 | -0,45 |

## Patentansprüche

1. Korrosionsinhibitor für chlorid- und sulfathaltige Badewässer, herstellbar durch Abmischen von
a) 10 bis 40 Gew.-% Phosphorsäure,
b) 5 bis 25 Gew.-% eines Alkalimetallhydroxids,
c) 0,01 bis 10 Gew.-% Zinkchlorid,
d) 0,01 bis 5 Gew.-% Aminotrismethylenphosphonsäure, und
e) Wasser ad 100 Gew.-%.

2. Korrosionsinhibitor nach Anspruch 1, enthaltend zwischen 12 und 25 Gew.-% Phosphorsäure.

3. Korrosionsinhibitor nach Anspruch 1 und/oder 2, enthaltend zwischen 1 und 4 Gew.-% Zinkchlorid.

4. Korrosionsinhibitor nach einem oder mehreren der Ansprüche 1 bis 3, enthaltend zwischen 0,1 und 1 Gew.-.% Aminotrismethylenphosphonsäure.

5. Korrosionsinhibitor nach einem oder mehreren der Ansprüche 1 bis 4, enthaltend zwischen 12 und 18 Gew.-% Alkalimetallhydroxid.

6. Verwendung eines Korrosionsinhibitors gemäß einem oder mehreren der Ansprüche 1 bis 5 in Mengen von 0,01 bis 0,5 Gew.-% bezogen auf das Badewasser, zur Inhibierung der Korrosion von Stahl und Messing, die in Kontakt mit chlorid- und sulfathaltigen Badewässern stehen.

## Claims

1. A corrosion inhibitor for chloride- and sulfate-containing bathing water, which can be prepared by mixing
a) from 10 to 40% by weight of phosphoric acid,
b) from 5 to 25% by weight of an alkali metal hydroxide,
c) from 0.01 to 10% by weight of zinc chloride,
d) from 0.01 to 5% by weight of aminotrismethylenephosphonic acid and
e) water to 100% by weight.

2. The corrosion inhibitor as claimed in claim 1, comprising between 12 and 25% by weight of phosphoric acid.

3. The corrosion inhibitor as claimed in claim 1 and/or 2, comprising between 1 and 4% by weight of zinc chloride.

4. The corrosion inhibitor as claimed in one or more of claims 1 to 3, comprising between 0.1 and 1% by weight of aminotrismethylenephosphonic acid.

5. The corrosion inhibitor as claimed in one or more of claims 1 to 4, comprising between 12 and 18% by weight of alkali metal hydroxide.

6. The use of a corrosion inhibitor as claimed in one or more of claims 1 to 5 in amounts of from 0.01 to 0.5% by weight, based on the bathing water, for inhibiting the corrosion of steel and brass which are in contact with chloride- and sulfate-containing bathing water.

## Revendications

1. Agent inhibiteur de la corrosion pour des eaux de bain contenant des chlorures et des sulfates, pouvant être fabriqué par mélange
a) de 10 à 40 % en poids d'acide phosphorique,
b) de 5 à 25 % en poids d'un hydroxyde de métal alcalin,
c) de 0,01 à 10 % en poids de chlorure de zinc,
d) de 0,01 à 5 % en poids d'acide aminotrisméthylènephosphonique, et
e) d'eau en complément à 100 % en poids.

2. Agent inhibiteur de la corrosion selon la revendication 1, contenant entre 12 et 25 % en poids d'acide phosphorique.

3. Agent inhibiteur de la corrosion selon la revendication 1 et/ou 2, contenant entre 1 et 4 % en poids de chlorure de zinc.

4. Agent inhibiteur de la corrosion selon l'une quelconque ou plusieurs des revendications 1 à 3, contenant entre 0,1 et 1 % en poids d'acide aminotrisméthylènephosphonique.

5. Agent inhibiteur de la corrosion selon l'une quelconque ou plusieurs des revendications 1 à 4, contenant entre 12 et 18 % en poids d'hydroxyde de métal alcalin.

6. Utilisation d'un agent inhibiteur de la corrosion, selon l'une quelconque ou plusieurs des revendications 1 à 5, dans des quantités de 0,01 à 0,5 % en poids, sur la base de l'eau de bain, en vue de l'inhibition de la corrosion de l'acier et du laiton, qui se trouvent en contact avec les eaux de bain contenant des chlorures et des sulfates.
